# EUROPÄISCHE PATENTANMELDUNG

(11) **EP 1 884 594 A1**
(43) Veröffentlichungstag der Anmeldung: **06.02.2008**
(21) Anmeldenummer: 06016287.2
(22) Anmeldetag: 04.08.2006
(51) Int. Cl.: D21H 27/10, D21H 21/16, D21H 19/48, D21H 19/62, D21H 19/64, D21H 19/20, D21H 17/57, D21H 17/37

(54) **Migrationsbeständiges Papier**

(71) Anmelder: Mondi Packaging AG, 1032 Wien (AT)
(72) Erfinder: Kastner, Friedrich, Dr., A-4710 Grieskirchen (AT); Zoister, Stefan, Dipl.-Ing., A-4320 Perg (AT)
(74) Vertreter: Landgraf, Elvira

(57) **Zusammenfassung**

Die Erfindung betrifft ein migrationsbeständiges Papier bestehend aus gebleichtem oder ungebleichten Papier, wobei das Papier mit einer Beschichtung auf Basis einer Dispersion eines Acryl- oder Ethylenacrylatpolymers oder Methacrylatpolymers, eines Acryl-Styrol- oder Butadien-Styrolpolmers, eines Polyvinylalkohol, eines Polyurethans, eines Polyvinylidenchlorids oder eines Polyesteracrylats oder deren Copolymere oder deren Mischungen aufgebaut ist.

## Beschreibung

Die Erfindung betrifft ein Papier, das gegen niedrig- und hochmolekulare, polare und unpolare Substanzen migrationsbeständig ist.

Als fettbeständige Papiere sind extrusionsbeschichtete Papiere bekannt, die mit einer Beschichtung aus HDPE (high density polyethylene) versehen sind. Dabei sind relativ hohe Schichtdicken erforderlich.
Kostengünstigere Beschichtungen mit LDPE (low density polethylene) weisen hoch bei höheren Schichtdicken keine zufrieden stellenden Beständigkeiten gegen Fette und Öle auf.
Ferner ist die Beständigkeit gegen Wasser oder Feuchtigkeit nur sehr gering.
Derartige Papiere werden vorwiegend zur Herstellung von Verpackungen, beispielsweise für Tierfutter, Nahrungsmittel oder fett- oder ölhältige Güter verwendet.

Aufgabe der Erfindung war es, ein migrationsbeständiges Papier bereitzustellen, das gegen niedrig- und hochmolekulare, polare und unpolare Substanzen beständig ist. Dieses Papier soll einfach und kostengünstig herstellbar sein und gegebenenfalls auch Bereiche aufweisen, in denen ein Gasaustausch stattfinden kann.

Gegenstand der Erfindung ist daher ein migrationsbeständiges Papier bestehend aus gebleichtem oder ungebleichten Papier, dadurch gekennzeichnet, dass das Papier mit einer Beschichtung auf Basis einer Dispersion eines Acryl- oder Ethylenacrylatpolymers oder Methacrylatpolymers, eines Acryl-Styrol- oder Butadien-Styrolpolmers, eines Polyvinylalkohol, eines Polyurethans, eines Polyvinylidenchlorids oder eines Polyesteracrylats oder deren Copolymere oder deren Mischungen aufgebaut ist.

Als Basismaterial für das erfindungsgemäße Papier kann beliebiges gebleichtes oder ungebleichtes Papier, wie, Pappe oder Karton mit einem Flächengewicht von 35 g/m³ bis 250 g/m² verwendet werden.

Die Beschichtungszusammensetzung weist als Basis eine Dispersion eines Acryl- oder Methacrylatpolymers, eines Acryl-Styrol- oder Butadien-Styrolpolmers, eines Polyvinylalkohol, eines Polyurethan, Polyvinylidenchlorids oder eines Polyesteracrylats auf.

Vorzugsweise weist die Acryl-Polymerdispersion oder die Acryl-Styrol-Polymerdispersion eine T_{g} von -15 -+100°C und eine MFT von 5 - 100°C auf.

In einer besonders bevorzugten Ausführungsform weist die Zusammensetzung zusätzlich 0,05 - 25 Gew% eines Polyimins, besonders bevorzugt 0,1 - 10 Gew%. auf.
Durch den Gehalt an Polyimin wird eine Teilvernetzung der Zusammensetzung bei der Applikation bewirkt, wodurch einerseits die Oberfläche des so beschichteten Substrats geschützt wird, andererseits auch die Bedruckbarkeit der Oberfläche erhalten wird.

Vorzugsweise beträgt die Viskosität der Beschichtungszusammensetzung zwischen 30 und 500 mPA.s.

Ferner kann die erfindungsgemäß verwendete Beschichtungszusammensetzung auch eine reaktive Komponente, beispielsweise eine organische Verbindung mit endständigen Hydroxylgruppen, wie beispielsweise ein Polyesterpolyol mit einem Hydroxylgehalt > etwa 3% enthalten.

Dann kann vorteilhafterweise das mit der Oberflächenbeschichtungszusammensetzung zu beschichtende Substrat eine reaktive Komponente, die mit der reaktiven Hydroxylgruppen enthaltenden Komponente der Beschichtungszusammensetzung reagiert enthalten. Diese reaktive Komponente kann auch in einer bereits auf dem Substrat befindlichen Beschichtung vorhanden sein. Beispiel für eine derartige reaktive Komponente sind beispielsweise Isocyanate.
Bei Aufbringung der Oberflächenbeschichtung reagiert die reaktive Komponente der Beschichtungszusammensetzung dann mit der reaktiven Komponente auf dem Substrat, wobei eine verbesserte Haftung und eine verbesserte Schutzfunktion erreicht werden.

Ferner kann die Beschichtungszusammensetzung auch Füllstoffe enthalten.
Als Füllstoffe kommen beispielsweise Kreide, Stärke organische und anorganische Substanzen wie SIOx Tio2 oder Pigmenteln Frage. Der Gehalt an Füllstoff kann je nach Anwendung zwischen 0 und 50 % variiert werden beträgt vorzugsweise 10-30 Gew%

Weiters kann die erfindungsgemäße Zusammensetzung Additive, wie Entschäumer, Emulgatoren und dergleichen enthalten.

Ferner kann die Beschichtungszusammensetzung noch ein Lösungsmittel, beispielsweise Wasser oder Alkohole, beispielsweise C₁ bis C₈ -Alkohole wie Methanol, Ethanol, i- Propanol, Butanole und dergleichen oder Glykolether oder eine Mischung von Alkoholen mit Wasser enthalten, wobei der Anteil an Lösungsmittel bis zu 45 % betragen kann.
Je nach Anteil des Lösungsmittels kann die Filmbildungstemperatur variiert werden. Je höher der Lösungsmittelanteil, desto niedriger ist die Filmbildungstemperatur. Im Allgemeinen liegt die Filmbildungstemperatur der erfindungsgemäßen Zusammensetzungen in Abhängigkeit vom Lösungsmittelgehalt zwischen 0° und 80°C.

Die Viskosität der Beschichtungszusammensetzung beträgt 30 - 500 mPa.sec, wobei die Viskosität gegebenenfalls durch Einstellung des Lösungsmittelgehalts variiert werden kann.

In einer bevorzugten Ausführungsform weist die Beschichtungszusammensetzung 25 - 35 Gew% Acrylat, 10-20 Gew% Metacrylat, 3 - 20 Gew% Ethylenacrylatcopolymer, 3- 20 Gew% Styrolacrylatcopolymer, 0,5 -5 Gew% eines Emulagators, 0,5 - 5 Gew% eines Entschäumers und 10 - 45 Gew% eines Lösungsmittels, sowie 10-30 Gew% eines Füllstoffes, vorzugsweise Kreide, auf.

Die Beschichtung kann erfindungsgemäß entweder bereits während des Papiererzeugungsprozesses oder anschließend in jedem bekannten Lackier-oder Druck- oder Beschichtungsverfahren, beispielsweise im Siebdruck-Tiefdruck, Flexodruck-, Beschichtungsverfahren, bzw. vorzugsweise im Glattwalzenverfahren oder im Raster- oder Linienrasterverfahren jeweils mit Mit- oder Gegenlauf, durch Slot-Eye oder Curtain Coating-Verfahren oder durch Aufstreichen, Sprühen und dergleichen aufgebracht werden.

Die Beschichtungszusammensetzung kann in mehreren Schichten aufgebracht werden. Die einzelnen Schichten können gleiche oder unterschiedliche Viskositäten und/oder Zusammensetzungen aufweisen, wobei auch unterschiedliche Auftragsgewichte verwendet werden können.

Die Dicke der Beschichtung beträgt vorzugsweise 5 bis 25 µm, besonders bevorzugt 10 - 20 µm.

Ferner kann die Beschichtungszusammensetzung vollflächig oder partiell aufgebracht werden.

Eine partielle Aufbringung ist insbesondere dann vorteilhaft, wenn Bereiche mit einer Möglichkeit zum Gas- bzw. Luftaustausch vorgesehen werden sollen.

Dies ist insbesondere bei der Verwendung des erfindungsgemäßen Papiers zur Herstellung von Verpackungen für öl- oder fetthaltige Güter, wie Tiernahrung, Nahrungsmittel und dergleichen vorteilhaft. Dabei kann in definierten Bereichen der Verpackung durch Aussparen der Beschichtung ein Gas- bzw. Luftaustausch ermöglicht werden. Dies ist nicht nur beim Befüllvorgang notwendig, sondern auch bei der Lagerung des verpackten Gutes.

Unter Verpackungen werden Säcke, Beutel, Pouches, Tabletts, Sacchets, Lids, und dergleichen verstanden.

Ferne zeigt das erfindungsgemäße Papier neben einer ausgezeichneten fett-und öl- Beständigkeit, eine ausgezeichneten Beständigkeit gegen Wasser- und Feuchtigkeit, sowie Weichmacher, Alkohole, gegen das Eindringen von Insekten und dergleichen.

Das migrationsbeständige Papier ist auch auf der mit der Beschichtung versehenen Seite ausgezeichnet bedruckbar.

Zur Herstellung einer Verpackung kann das erfindungsgemäße Papier entweder als einzige Lage, aber auch in Kombination mit anderen Papierlagen verwendet werden.

## Patentansprüche

1. Migrationsbeständiges Papier bestehend aus gebleichtem oder ungebleichten Papier, **dadurch gekennzeichnet, dass** das Papier mit einer Beschichtung auf Basis einer Dispersion eines Acryl- oder Ethylenacrylatpolymers oder Methacrylatpolymers, eines Acryl-Styrol-oder Butadien-Styrolpolmers, eines Polyvinylalkohol, eines Polyurethans, eines Polyvinylidenchlorids oder eines Polyesteracrylats oder deren Copolymere oder deren Mischungen aufgebaut ist.

2. Papier nach Anspruch 1, **dadurch gekennzeichnet, dass** die Beschichtung 0,5 - 20 Gew% des Polyimins enthält.

3. Papier nach einem der Ansprüche 1 bis 2, **dadurch gekennzeichnet, dass** die Beschichtung eine Verbindung mit endständigen Hydroxylgruppen enthält.

4. Papier nach einem der Ansprüche 1 bis 3, **dadurch gekennzeichnet, dass** die Beschichtung eine reaktive Komponente, wie ein Isocyanat enthält.

5. Papier nach einem der Ansprüche 1 bis 4, **dadurch gekennzeichnet, dass** die Beschichtung 10 - 30 Gew% eines Füllstoff enthält

6. Papier nach einem der Ansprüche 1 bis 5, **dadurch gekennzeichnet, dass** die Beschichtung einen Emulgator und/ oder Entschäumer enthält.

7. Papier nach einem der Ansprüche 1 bis 6, **dadurch gekennzeichnet, dass** die Dicke der Beschichtung 5 bis 25 µm beträgt.

8. Verwendung des Papiers nach einem der Ansprüche 1 bis 7 zur Herstellung von Verpackungen für fett- oder ölhaltige Güter.
